# FASCICULE DE BREVET EUROPEEN

(11) **EP 0 643 868 B1**
(45) Date de publication et mention de la délivrance du brevet: **21.10.1998**
(21) Numéro de dépôt: 93913084.5
(22) Date de dépôt: 03.06.1993
(51) Int. Cl.: H01B 1/12, D06M 15/356

(54) **PROCEDE D'IMPREGNATION D'UN SUBSTRAT EN CONTINU PAR UN POLYMERE CONDUCTEUR ELECTRONIQUE**
VERFAHREN ZUR KONTINUIERLICHEN IMPRÄGNIERUNG MIT EINEM ELEKTRONISCHEN LEITFÄHIGEM POLYMER
METHOD FOR CONTINUOUSLY IMPREGNATING A SUBSTRATE WITH AN ELECTRONICALLY CONDUCTIVE POLYMER

(30) Priorité: 05.06.1992 FR 9206846
(43) Date de publication de la demande: 22.03.1995
(73) Titulaire: COMMISSARIAT A L'ENERGIE ATOMIQUE, 75752 Paris Cédex 15 (FR)
(72) Inventeur: FORVEILLE, Jean-Luc, F-37300 Joue-les-Tours (FR)
(74) Mandataire: Dubois-Chabert, Guy
(86) Numéro de dépôt international: FR9300528
(87) Numéro de publication internationale: WO9326012

(56) Documents cités:
- DE-A- 3 321 281
- US-A- 4 617 228
- DATABASE WPIL Section Ch, Week 01, Derwent Publications Ltd., London, GB; Class A85, AN 91-003971
- DATABASE WPIL Section Ch, Week 18, Derwent Publications Ltd., London, GB; Class A85, AN 89-132911

## Description

La présente invention a pour objet un procédé industriel d'imprégnation d'un substrat poreux en continu par un polymère conducteur électronique dopé et plus spécialement par une polyaniline. Ce substrat est en particulier un tissu.

Les tissus à conductivité électronique maîtrisée, obtenus par dépôt d'une phase conductrice à la surface de leurs fibrilles, sont des matériaux qui suscitent beaucoup d'intérêt compte tenu des applications industrielles auxquelles ils sont voués.

Ces tissus sont en particulier utilisés comme matériau antistatiques, matériaux absorbant les ondes électromagnétiques (blindages d'appareils électroniques par exemple), ou comme matière active dans les systèmes électrochimiques, ...

Mis en oeuvre sous forme de composites, ils allient propriétés électriques et tenue mécanique, ce qui leur permet de concurrencer les métaux et les matériaux conducteurs agrégataires, tout en étant plus légers.

L'imprégnation d'un substrat poreux par un polymère conducteur ne peut se faire que par synthèse in-situ du polymère puisqu'elle nécessite l'adsorption, sur le substrat, des oligomères formés au début de la polymérisation comme décrit dans le document EP-A-0 352 882.

A ce jour, trois techniques de dépôt de polymère conducteur sur un substrat ont été décrites et utilisées.

La première technique connue est la synthèse électrochimique en phase liquide.

Dans cette technique, on utilise un récipient rempli d'une solution électrolytique dans laquelle trempent une anode et une cathode. Cette solution contient un monomère liquide polymérisable par oxydation sous forme du polymère et un dopant de ce polymère conducteur. Le passage d'un courant entre l'anode et la cathode conduit à une oxydation électrochimique du monomère initiant sa polymérisation. Un film de polymère conducteur se dépose alors sur l'anode.

Cette technique ne peut pas être mise à profit pour la production industrielle de tissu imprégné de polymère conducteur électronique.

La seconde technique connue est la synthèse chimique en phase vapeur. Elle est notamment décrite dans le document US-A- 4 696 835 et dans le document FR-A-2 666 438. Dans cette technique, le substrat est imprégné au préalable d'une solution contenant un agent oxydant du monomère à polymériser. Après séchage, le substrat est exposé à des vapeurs du monomère qui polymérise à la surface du substrat.

La mise en oeuvre industrielle de cette technique se heurte à la nécessité de produire des vapeurs de monomère, ce qui accroît les risques toxicologiques et d'inflammation de l'installation. En outre, cette technique n'est appliquée qu'aux dépôts de polypyrrole, ce qui en limite son utilisation.

La troisième technique connue est la synthèse chimique en phase liquide. Elle est notamment décrite dans les documents US-A-4 803 096, EP-A-0 352 882 et dans l'article de Y.F Nicolau et M. Nechtschein, Springer Series in Solid-State Sciences, vol.91, pp. 461-464, Electronic properties of Conjugated Polymers III.

Le brevet US-A-4 803 096 décrit une technique d'imprégnation qui consiste à immerger le tissu dans un bain contenant le monomère, l'oxydant et l'agent dopant, à des concentrations relativement diluées. Les oligomères fraîchement formés s'adsorbent sur le substrat puis leur croissance par épitaxie permet de recouvrir uniformément et individuellement chaque fibrille du tissu.

Malgré la mise en oeuvre de solutions relativement diluées, une grande partie du polymère formé précipite sous forme de poudre au lieu de s'adsorber sur le substrat. Pour obtenir des dépôts suffisants, il faut traiter le substrat pendant plusieurs heures (typiquement 2 heures), ce qui rend cette technique peu industrialisable en continu.

Une amélioration de cette technique est décrite dans le brevet EP-A-0 352 882 basée sur le ralentissement de la cinétique de polymérisation. En effet, le taux d'imprégnation du substrat résulte de la compétition entre la polymérisation dont la cinétique est rapide et l'adsorption des oligomères sur les fibrilles du substrat dont la cinétique est plus lente.

La mise en oeuvre d'oxydants à cinétique lente tels que les oxydes de vanadium, permet d'augmenter la durée de vie des oligomères, ce qui leur laisse le temps de s'adsorber quasiment quantitativement sur le substrat. La formation indésirable de poudre est alors fortement enrayée.

Cependant, cette technique nécessite des temps de traitement encore plus longs que dans la précédente technique (typiquement 4 heures) et met en oeuvre des catalyseurs à base d'oxyde de vanadium qui est un réactif très onéreux, augmentant ainsi le coût de cette technique.

Mrs. Nicolau et Nechtschein ont décrit une technique de dépôt couche par couche dans laquelle les réactifs sont séparés en deux bains, l'un contenant le monomère, l'autre contenant l'oxydant et le dopant. Le substrat passe successivement dans le premier bain où il s'imprègne de monomère puis dans le second. La polymérisation s'initie alors dans la couche de diffusion à l'interface substrat-solution, ce qui favorise l'adsorption des oligomères naissants.

Cette technique de dépôt concerne aussi bien la polyaniline que le polypyrrole.

Cependant, la mise en oeuvre d'oxydants à cinétique lente tels que FeCl₃ pour la polyaniline, ne permet pas d'obtenir une conductivité importante du tissu en un seul traitement. Avec une concentration en oxydant ≥3M soit 3N (1N correspond à la mise en jeu de 1 mole d'électrons par litre de solution), on n'obtient qu'une conductivité de 3,3.10⁻¹S/cm en 10 dépôts. Ce procédé est donc long.

De plus, l'épaisseur du film obtenue est très faible, de l'ordre de 8nm/cycle.

La présente invention a justement pour objet un nouveau procédé d'imprégnation d'un substrat en continu par un polymère conducteur électronique permettant notamment de remédier aux inconvénients ci-dessus. En particulier, ce procédé est un procédé industriel permettant le traitement en continu de grandes longueurs de substrat à des vitesses supérieures à celles des techniques antérieures. En effet, le temps d'imprégnation d'un substrat selon l'invention ne dure que quelques minutes.

En outre, ce procédé est applicable aux polyanilines particulièrement intéressantes pour la réalisation de batteries ou de cellules électrochromes.

De plus, le substrat imprégné présente une conductivité électrique élevée pouvant atteindre, voire dépasser 2S/cm. Inversement, la résistivité électrique du substrat imprégné peut étre très faible et inférieure à 30 ohms/carré.

De façon plus précise, l'invention a pour objet un procédé d'imprégnation en continu d'un substrat poreux par un polymère conducteur électronique dopé, consistant à soumettre le substrat en défilement à au moins un cycle de traitement comportant les étapes suivantes :
a) - faire passer le substrat dans une solution aqueuse et acide d'au moins un monomère liquide soluble, polymérisable par oxydation sous forme dudit polymère, choisi parmi l'aniline et ses dérivés,
b) - sécher le substrat imprégné,
c) - faire passer le substrat imprégné et séché dans une solution oxydante contenant un agent dopant du polymère, cette solution contenant un oxydant constitué par le bichromate de potassium,
d) - laisser agir l'ensemble jusqu'à oxydation complète du monomère,
e) - faire passer le substrat Imprégné dudit polymère conducteur dans une solution de lavage acide, et
f) - sécher le substrat lavé et imprégné de polymère.

Dans ce procédé qui met à profit deux bains successifs pour l'imprégnation, le taux d'imprégnation du substrat résulte de la compétition entre l'adsorption et la redissolution du monomère dans la solution oxydante. Plus la cinétique de la réaction chimique d'oxydation est rapide et plus le monomère est rapidement consommé à l'interface monomère-solution oxydante. Les espèces adsorbées restent donc proches de la surface du substrat et le rendement par rapport au monomère est Important.

En utilisant un oxydant à cinétique rapide, il est possible d'obtenir des conductivités importantes en un seul traitement du substrat de quelques minutes. La conductivité intrinsèque du dépôt de polymère peut atteindre 30S/cm.

Le nombre de cycles d'imprégnation dépend notamment de l'épaisseur de polymères recherchée, à la surface du substrat. Cette épaisseur est fonction de l'application particulière envisagée.

L'épaisseur du dépôt obtenu pour chaque passage varie de 30 à 150nm selon le rang du passage, ce qui est au moins 10 fois plus élevé que dans le procédé de Nicolau et Nechtschein.

L'originalité de ce procédé réside dans le fait que toutes les contraintes de production industrielle en continu sont prises en compte. En effet, le temps de traitement du substrat ne dure que quelques minutes, typiquement 18 min pour un cycle d'imprégnation.

En outre, le procédé est parfaitement continu, ce qui permet de traiter de grandes longueurs de substrat et notamment de tissu de natures variées et de façon uniforme au rythme de l'ordre du mètre/minute. Cette vitesse permet de concilier les différents temps du procédé tout en limitant la longueur morte du substrat à une longueur inférieure à 20m dans l'ensemble de l'installation.

Par ailleurs, le procédé de l'invention utilise des produits courants du commerce, peu toxiques et peu onéreux afin d'être compatibles avec les processus classiquement utilisés dans l'industrie.

Ce procédé permet en outre une modulation de la conductivité électrique du substrat en fonction de l'application envisagée. Cette conductivité peut être modulée par ajustement des paramètres suivants :
- concentration de la solution en monomère,
- choix du type d'oxydant,
- concentration de la solution oxydante,
- temps de passage dans la solution oxydante,
- temps de polymérisation,
- nombre de cycles de traitement.

Selon l'invention, le nombre de cycles de traitement varie de 1 à 7 en pratique.

Selon l'invention, il est possible d'utiliser un ou plusieurs monomères liquides conduisant ainsi à la fabrication homopolymères ou de copolymères conducteurs électroniques.

A titre d'exemple de dérivés de l'aniline utilisables dans l'invention, on peut citer la para(aminodiphénylamine) et ses dérivés orthosubstitués tels que l'orthotoluïdine, l'orthoaminophénol et l'orthocarboxyaniline.

De préférence, les monomères utilisés sont solubles sous forme d'un sel en solution aqueuse comme le chlorhydrate d'aniline, le sulfate d'aniline ou le paratoluène sulfonate d'aniline.

L'agent oxydant utilisé est un agent à cinétique d'oxydation rapide et dont le potentiel REDOX est ≥1 volt par rapport à l'électrode à hydrogène. L' oxydant utilisé est un oxydant classique largement disponible dans le commerce et donc peu onéreux contrairement aux oxydes de vanadium préconisés dans le brevet EP-A-0 352 882.

L'oxydant est stable chimiquement en milieu acide.

Le procédé de l'invention utilise des solutions aqueuses et est donc exempt de solvant inflammable pouvant compromettre la sécurité de l'installation, contrairement à la méthode décrite par Nicolau et Nechtschein. En outre, l'utilisation de solutions aqueuses est beaucoup moins coûteuse que l'emploi de solvants organiques.

La solution oxydante utilisée est avantageusement une solution acide.

Dans l'invention, par solution acide il faut comprendre une solution présentant un pH inférieur à 2 et typiquement égal à 0.

L'acide utilisé peut être l'acide sulfurique, l'acide perchlorique, l'acide chlorhydrique, l'acide tétrafluoroborique, l'acide paratoluène sulfonique. En revanche, l'acide fluorhydrique n'est pas approprié à l'emploi en milieu industriel du fait de sa toxicité et de sa volatilité.

L'acide utilisé pour laver le dépôt de polymère et celui utilisé pour le dépôt du monomère peuvent être identiques ou différents de celui utilisé dans la solution oxydante. Pour la solution de lavage, on utilise de préférence des acides légers (HNO₃, HCl) afin d'éviter la pollution du dépôt par les anions de l'acide. H₂SO₄ est notamment déconseillé, ainsi que l'acide paratoluène sulfonique.

Le substrat poreux peut être un film polymérique isolant, par exemple un film de polychlorure de vinyle, de polystyrène, de polyéthylène ; le substrat peut aussi être un textile notamment un tissu de verre, de fibres de carbone, un tissu synthétique. Il peut être aussi une feuille ou un tissu conducteur (par exemple en métal) ou semiconducteur.

Pour un film, la surface de ce dernier doit comporter des défauts (rayures par exemple) afin d'assurer l'adsorption des oligomères ; le dépôt de polymère est essentiellement un phénomène physique.

Avantageusement, on douche le substrat avec une solution propre de lavage acide contenant le même acide que celui de la solution de lavage de l'étape e, entre les étapes e et f. Cette douche assure notamment un lavage ultime du substrat imprégné.

De même, on douche avantageusement le substrat avec une solution propre oxydante de même composition que celle de la solution oxydante de l'étape c, entre les étapes c et d.

De façon avantageuse, le procédé de l'invention comporte au moins une étape d'égouttage du substrat après passage de celui-ci dans l'une au moins des solutions. Cette étape d'égouttage est en particulier prévue avant l'étape b) de séchage du substrat. De préférence, une étape d'égouttage est effectuée après passage du substrat dans chacune des solutions aqueuse, oxydante et de lavage.

Les étapes a) et c) d'imprégnation du substrat durent avantageusement de 5 à 60 secondes. Les étapes b) et f) de séchage peuvent être réglées de 1 à 10 minutes. L'étape de lavage est réglable entre 30 et 120 secondes et les étapes d'égouttage peuvent varier de 5 à 60 secondes.

D'autres caractéristiques et avantages de l'invention ressortiront mieux de la description qui va suivre, donnée à titre illustratif et non limitatif, en référence à l'unique figure annexée représentant schématiquement les différentes étapes du procédé conforme à l'invention.

La description ci-après sera faite pour un tissu non conducteur, compte tenu des applications particulières d'un tel substrat rendu conducteur. Le tissu est en particulier un tissu de verre.

Ce tissu portant la référence 2 est débobiné en continu d'une bobine support 4. La vitesse de défilement du tissu pendant tout un cycle de traitement est de 1m/min à 5m/min.

Le tissu est tout d'abord imprégné au rouleau par un bain 6 d'imprégnation de monomère pendant 5 à 30 secondes, contenu dans une cuve d'imprégnation 1. Cette solution est une solution acide ayant un pH inférieur ou égal à 2, contenant un monomère liquide soluble ou dans une solution du sel obtenu par réaction acido-basique du monomère avec l'acide correspondant dans l'eau, polymérisable par oxydation à une concentration, dans la pratique de 0,25M à 4M. (La saturation en monomère est tout à fait possible).

Le tissu imprégné de monomère est ensuite égoutté pendant 5 à 30 secondes. Cette étape est symbolisée en 7. Il subit ensuite un séchage dans un séchoir à air chaud 8 à une température allant de 40°C à 80°C pendant une durée de 1 à 10 minutes selon la nature du bain d'imprégnation de monomère.

Le tissu 2 est ensuite amené dans un bain 9 d'imprégnation d'oxydant contenu dans une cuve d'imprégnation 3. Ce bain est une solution oxydante contenant un agent dopant du polymère conducteur à réaliser. L'imprégnation a lieu au rouleau pendant 5 à 60 secondes selon la nature exacte de ce bain. Celui-ci est une solution acide de pH≤2 en particulier d'acide chlorhydrique contenant du persulfate d'ammonium ou du bichromate de potassium.

La concentration en oxydant est, en pratique, choisie de 0,005N à 0,03N et de préférence ≤0,02N pour éviter une sur-oxydation.

Dans un procédé en continu, il est souhaitable de prévoir un renouvellement de la solution oxydante afin de créer un état stationnaire de cette solution. Aussi, on effectue avantageusement après le séchage 7 un douchage 5 du tissu avec un bain d'imprégnation d'oxydant de même composition que celui du bain 9, juste au-dessus de la cuve d'imprégnation 3. Ainsi, le trop-plein du bain 9 s'échappant au sommet de la cuve 3 assure un renouvellement en continu de ce dernier.

L'étape d'imprégnation de l'oxydant y compris l'étape de douchage 5 est effectuée pendant 5 à 60 secondes.

Le tissu imprégné d'oxydant est à nouveau égoutté pendant 5 à 60 secondes à l'air. Cette étape est symbolisée en 10.

On laisse alors agir l'ensemble jusqu'à oxydation complète du monomère en polymère conducteur. Cette étape est symbolisée en 11. Elle est réalisée à l'air libre, le tissu défilant d'un rouleau à un autre. Elle dure de 2 à 10 minutes.

Le tissu 2 revêtu de polymère conducteur est alors lavé dans un bain de lavage 12 acide ayant un pH inférieur à 2, contenu dans une cuve de lavage 17. La solution de lavage est en particulier une solution d'acide chlorhydrique. Ce lavage est ensuite suivi éventuellement d'un douchage 13 à l'acide propre, par exemple avec une solution d'HCl de 1 à 4M.

Cette étape de douchage 13 assure un lavage ultime du substrat. En outre, lorsque cette douche est effectuée juste au-dessus de la cuve de lavage 17, elle assure le renouvellement en continu de la solution 12 de lavage, le trop plein de la solution de lavage s'échappant au sommet de la cuve 17. Ainsi, cette solution 12 présente un état stationnaire au cours du temps.

La durée totale du lavage (lavage + douchage) est réglable de 30 à 120 secondes ; le lavage proprement dit dans le bain 12 dure de 20 à 80 secondes et le douchage 13 dure de 10 à 40 secondes.

Le tissu recouvert de polymère est égoutté pendant 10 à 100 secondes comme indiqué en 14 et est ensuite passé dans un four 13 pour être à nouveau séché entre 40°C et 80°C pendant 2 à 10 minutes. Le séchage est effectué à l'aide d'un flux d'air chaud dans les mêmes conditions que le séchage 8.

Le tissu imprégné et sec est alors reçu par une bobine 16. Il est prêt à l'emploi.

### EXEMPLES 2 à 11

En suivant le processus ci-dessus, différents exemples de mise en oeuvre de l'invention ont été réalisés. Ces exemples se différencient par le nombre de cycles de traitement effectué ainsi que par la composition et la nature de la solution oxydante utilisée. Pour chacun de ces exemples, la conductivité du tissu σ et la résistivité du tissu ρ ont été mesurées. Les résultats sont portés dans le tableau 1 ci-après.

Le tissu utilisé dans ces exemples est constitué de 17,5 fils par cm de chaîne et de 8 fils par cm de trame. Le diamètre du filament unitaire est de 9µm. Avec 423 filaments par fil de chaîne et 846 filaments par fil de trame, le tissu a une masse surfacique de 240g/m² et une épaisseur de 230µm.

L'imprégnation de ce tissu de verre par le monomère a lieu pendant 15s dans une solution de chlorhydrate d'aniline, c'est-à-dire d'aniline et d'acide chlorhydrique, à une concentration de 1M dans de l'eau déminéralisée.

Après un égouttage de 15s et un séchage à 60°C de 6 min, le tissu de verre est imprégné de la solution oxydante pendant 15s (voir tableau), tout d'abord sous forme de douche puis par passage dans le bain 9.

Après un égouttage de 15s, on laisse l'ensemble réagir pendant 4 min et 30s puis on lave à l'acide chlorhydrique 2M pendant 30s.

Après un douchage à l'acide chlorhydrique 2M de 15s, on égoutte le tissu pendant 10s et on le sèche à 60°C pendant 6 min.

Ainsi, dans le cas particulier de la polyaniline, noté PAni, la durée d'un cycle de traitement est de 18 min et 25s.

### CONTRE-EXEMPLES 1 à 6

A titre indicatif, le même tissu de verre que celui utilisé dans les exemples ci-dessus a été traité en suivant scrupuleusement la méthode décrite par Nicolau et Nechtschein où l'aniline est oxydé par une solution de FeCl₃ 3M de pH égal à 0. La conductivité du tissu ainsi imprégné n'a été que de 10⁻⁶S/cm pour un cycle de traitement.

D'autres contre-exemples ont aussi été réalisés avec des oxydants à cinétique lente. Ces contre-exemples sont aussi portés dans le tableau 1.

Du tableau 1, il ressort clairement l'intérêt d'utiliser un oxydant fort à cinétique rapide tel que le persulfate d'ammonium ou mieux le bichromate de potassium dans une solution acide pour obtenir en un cycle d'imprégnation un film polymérique de conductivité intrinsèque élevée (≥21S/cm) et donc un tissu à conductivité électrique élevée (≥0,07S/cm) et à résistivité faible (<620 ohms/carré).

Par ailleurs, il ressort aussi de ce tableau 1 que le potentiel REDOX d'un oxydant, ≥1volt par rapport à l'hydrogène, n'est pas une condition suffisante pour obtenir rapidement une conductivité élevée (cas de KMnO₄) et que d'autres phénomènes tels que la cinétique sont à prendre en considération.

En outre, l'oxydant utilisé doit être stable en milieu acide, notamment en milieu HCl, ce qui n'est pas le cas pour KMnO₄ qui conduit à un dégagement de chlore et donc à une réaction toxique et pour H₂O₂ qui se décompose.

De plus, on constate que la concentration d'oxydant utilisée dans l'invention est inférieure à celle utilisée dans l'art antérieur.

### EXEMPLES 12 à 16

Dans les exemples suivants, on n'utilise que deux cycles de traitement et le mode opératoire optimisé diffère du mode opératoire relatif aux exemples 1 à 11, sur les points suivants :
- le monomère chlorhydrate d'aniline est en concentration 2M (au lieu de 1M),
- le temps de séchage entre les deux imprégnations est de 2 min (au lieu de 6 min),
- le temps de réaction après les 15s qui suivent l'imprégnation en solution oxydante, est de 1 min et 30s (au lieu de 4 min et 30s),
- le temps de séchage final est de 3 min (au lieu de 6 min).

Ainsi, pour ces exemples, la durée d'un cycle de traitement n'est que de 8 min et 25s, ce qui est extrêmement court.

Ils diffèrent entre eux par la composition du lavage final.

L'intérêt d'utiliser pour le lavage final une solution acide plutôt que l'eau, est mis en évidence par les valeurs de conductivité intrinsèque relatives à ces exemples 12 à 16, données dans le tableau 2 ci-après.

En fait, l'utilisation d'eau déprotone la polyaniline, ce qui fait chuter sa conductivité. Par ailleurs, l'utilisation de solvants organiques pour le lavage final, n'est pas souhaitable. En effet, ces derniers sont moins efficaces pour dissoudre les traces d'oxydant qui subsistent après la polymérisation. En outre, ils présentent un risque d'inflammation de l'installation.

### EXEMPLES 17 à 20

Dans ces exemples 17 à 20, on a utilisé le mode opératoire optimisé précédemment décrit pour les exemples 12 à 16 à ceci près qu'ici le temps de séchage entre les deux imprégnations est variable et que les échantillons ont été lavés avec une solution aqueuse HCl 2M en fin de traitement. Les épaisseurs et conductivités obtenues sont portées dans le tableau 3 ci-après.

Pour l'échantillon de l'exemple 17 qui n'a pas été séché, l'épaisseur déposée est nettement plus faible du fait que le monomère, sous forme de chlorhydrate d'aniline est très rapidement dispersé dans la solution oxydante puisqu'il est resté à l'état liquide. La conductivité intrinsèque correspondant à cet exemple est également affaiblie par rapport aux échantillons qui ont été séchés.

Dans les exemples précédents, le monomère utilisé était l'aniline. On obtient des résultats tout à fait comparables en remplaçant dans chaque exemple l'aniline par l'un des composés suivants : para(aminodiphénylamine) ou l'un de ses dérives orthosubstitués tels que l'orthotoluïdine, l'orthoaminophénol et l'orthocarboxyaniline.

Le procédé de l'invention a été optimisé pour être parfaitement bien adapté au milieu industriel, contrairement aux procédés connus.

**TABLEAU 2**

| Echantillons | Conductivité du tissu σ (S/cm) | Résistivité du tissu ρ (Ohm/carré) | Epaisseur du dépôt de PAnI (nm) | Conductivité Intrinsèque du PAnI σI (S/cm) | Solution de lavage |
|---|---|---|---|---|---|
| Ex.12 | 0,33 | 132 | 130 | 15 | H₂O |
| Ex.13 | 0,66 | 66 | 122 | 31 | HCl 0,5M |
| Ex.14 | 0,71 | 61 | 136 | 30 | HCl 1M |
| Ex.15 | 0,73 | 60 | 129 | 33 | HCl 2M |
| Ex.16 | 0,70 | 62 | 143 | 28 | HCl 3M |

**TABLEAU 3**

| Echantillons | Conductivité du tissu σ (S/cm) | Résistivité du tissu ρ (Ohm/carré) | Epaisseur du dépôt de PAnI (nm) | Conductivité intrinsèque du PAnI σI (S/cm) | Temps de séchage entre les 2 imprégnations (mn) |
|---|---|---|---|---|---|
| Ex.17 | 0,16 | 272 | 81 | 11 | 0 |
| Ex.18 | 0,75 | 58 | 120 | 36 | 1 |
| Ex.19 | 0,74 | 59 | 129 | 33 | 2 |
| Ex.20 | 0,63 | 69 | 129 | 28 | 3 |

## Revendications

1. Procédé d'imprégnation en continu d'un substrat poreux par un polymère conducteur électronique dopé, consistant à soumettre le substrat en défilement à au moins un cycle de traitement comportant les étapes suivantes :
a) - faire passer le substrat (2) dans une solution (6) aqueuse et acide d'au moins un monomère liquide soluble, polymérisable par oxydation, choisi parmi l'aniline et ses dérivés,
b) - sécher (8) le substrat imprégné,
c) - faire passer le substrat imprégné et séché dans une solution oxydante contenant un agent dopant du polymère, cette solution contenant un oxydant constitué par le bichromate de potassium,
d) - laisser agir l'ensemble jusqu'à oxydation complète,
e) - faire passer le substrat imprégné dudit polymère conducteur dans une solution (12) de lavage acide, et
f) - sécher (14) le substrat lavé et imprégné de polymère.

2. Procédé selon la revendication 1, caractérisé en ce que la solution oxydante est une solution acide présentant un pH inférieur à 2.

3. Procédé selon l'une quelconque des revendications précédentes, caractérisé en ce que le monomère est l'aniline.

4. Procédé selon l'une quelconque des revendications précédentes, caractérisé en ce que le monomère est utilisé sous forme d'un sel en solution aqueuse.

5. Procédé selon l'une quelconque des revendications précédentes, caractérisé en ce qu'au moins une étape d'égouttage du substrat est prévue après passage dudit substrat dans l'une au moins des solutions de monomère, d'oxydant et de lavage.

6. Procédé selon l'une quelconque des revendications précédentes, caractérisé en ce qu'une étape d'égouttage est prévue après passage du substrat dans chacune des solutions d'aniline, d'oxydant et de lavage.

7. Procédé selon l'une quelconque des revendications précédentes, caractérisé en ce qu'on douche (13) le substrat avec une solution propre de lavage acide contenant le même acide que celui de la solution de lavage de l'étape e, entre les étapes e et f.

8. Procédé selon l'une quelconque des revendications précédentes, caractérisé en ce qu'on douche (5) le substrat avec une solution propre oxydante de même composition que celle de la solution oxydante de l'étape c, entre les étapes c et d.

9. Procédé selon l'une quelconque des revendications précédentes, caractérisé en ce que chaque étape a à e dure au plus 10 minutes.

10. Procédé selon l'une quelconque des revendications précédentes, caractérisé en ce que le substrat (2) est un tissu.

11. Procédé selon l'une quelconque des revendications précédentes, caractérisé en ce qu'on fait défiler le substrat à une vitesse de 1m/min à 5 m/min.

12. Procédé selon l'une quelconque des revendications précédentes, caractérisé en ce que l'oxydant a une concentration allant de 0,005N à 0,02N dans la solution oxydante.

13. Procédé selon l'une quelconque des revendications précédentes, caractérisé en ce qu'un renouvellement en continu (5) de la solution oxydante de l'étape c est prévu.

14. Procédé selon l'une quelconque des revendications précédentes, caractérisé en ce qu'un renouvellement en continu (13) de la solution de lavage de l'étape e est prévu.

15. Procédé selon l'une quelconque des revendications 2 à 14, caractérisé en ce que l'acide des étapes a, c et e est l'acide chlorhydrique.

## Patentansprüche

1. Verfahren zur kontinuierlichen Imprägnierung eines porösen Substrats mit einem dotierten, elektronisch leitenden Polymer, das darin besteht, das Substrat im kontinuierlichen Durchlauf mindestens einem Behandlungszyklus zu unterwerfen, der die folgenden Schritte umfaßt:
a) - das Substrat (2) durch eine wäßrige und saure Lösung (6) mindestens eines löslichen flüssigen, durch Oxidation polymerisierbaren Monomers laufen zu lassen, welches unter Anilin und seinen Derivaten ausgewählt ist,
b) - das imprägnierte Substrat zu trocknen (8),
c) - das imprägnierte und getrocknete Substrat durch eine oxidierende Lösung, die ein Dotierungsmittel für das Polymer enthält, laufen zu lassen, wobei diese Lösung ein Oxidationsmittel enthält, das aus Kaliumdichromat besteht,
d) - das Ganze bis zu vollständiger Oxidation reagieren zu lassen,
e) - das mit dem genannten Polymer imprägnierte Substrat durch eine saure Waschlösung (12) laufen zu lassen,
f) - das gewaschene und mit Polymer imprägnierte Substrat zu trocknen (14).

2. Verfahren nach Anspruch 1, dadurch gekennzeichnet, daß die oxidierende Lösung eine saure Lösung mit einem pH unter 2 ist.

3. Verfahren nach einem der vorhergehenden Ansprüche, dadurch gekennzeichnet, daß das Monomer Anilin ist.

4. Verfahren nach einem der vorhergehenden Ansprüche, dadurch gekennzeichnet, daß das Monomer in Form eines Salzes in wäßriger Lösung verwendet wird.

5. Verfahren nach einem der vorhergehenden Ansprüche, dadurch gekennzeichnet, daß nach dem Durchlauf des Substrats durch wenigstens eine der Monomer-, Oxidationsmittel- und Waschlösungen wenigstens ein Schritt des Abtropfenlassens des genannten Substrats vorgesehen ist.

6. Verfahren nach einem der vorhergehenden Ansprüche, dadurch gekennzeichnet, daß nach dem Durchlauf des Substrats durch jede der Anilin-, Oxidationsmittel- und Waschlösungen ein Schritt des Abtropfenlassens vorgesehen ist.

7. Verfahren nach einem der vorhergehenden Ansprüche, dadurch gekennzeichnet, daß man zwischen den Schritten e und f das Substrat mit einer besonderen sauren Waschlösung abbraust (13), welche die gleiche Säure enthält wie die Waschlösung des Schritts e.

8. Verfahren nach einem der vorhergehenden Ansprüche, dadurch gekennzeichnet, daß man zwischen den Schritten c und d das Substrat mit einer besonderen oxidierenden Lösung abbraust (5), die von gleicher Zusammensetzung wie die oxidierende Lösung des Schritts c ist.

9. Verfahren nach einem der vorhergehenden Ansprüche, dadurch gekennzeichnet, daß jeder Schritt a bis e höchstens 10 Minuten dauert.

10. Verfahren nach einem der vorhergehenden Ansprüche, dadurch gekennzeichnet, daß das Substrat (2) ein Gewebe ist.

11. Verfahren nach einem der vorhergehenden Ansprüche, dadurch gekennzeichnet, daß man das Substrat mit einer Geschwindigkeit von 1 m/min bis 5 m/min kontinuierlich durchlaufen läßt.

12. Verfahren nach einem der vorhergehenden Ansprüche, dadurch gekennzeichnet, daß in der oxidierenden Lösung das Oxidationsmittel eine Konzentration von 0,005 mol/l bis 0,02 mol/l hat.

13. Verfahren nach einem der vorhergehenden Ansprüche, dadurch gekennzeichnet, daß eine kontinuierliche Erneuerung (5) der oxidierenden Lösung des Schritts c vorgesehen ist.

14. Verfahren nach einem der vorhergehenden Ansprüche, dadurch gekennzeichnet, daß eine kontinuierliche Erneuerung (13) der Waschlösung des Schritts e vorgesehen ist.

15. Verfahren nach einem der Ansprüche 2 bis 14, dadurch gekennzeichnet, daß die Säure der Schritte a, c und e Salzsäure ist.

## Claims

1. Process for the continuous impregnation of a porous substrate by a doped electronic conductive polymer consisting of subjecting the moving substrate to at least one treatment cycle including the following stages:
a) passing the substrate (2) into an aqueous acid and acid solution (6) of at least one soluble, liquid monomer, polymerizable by oxidation and chosen from among aniline and its derivatives,
b) drying (8) the impregnated substrate,
c) passing the impregnated, dried substrate into an oxidizing solution containing a doping agent of the polymer, said solution containing an oxidant constituted by sodium dichromate,
d) allowing the mixture to react up to the complete oxidation,
e) passing the impregnated substrate of said conductive polymer into an acid washing solution (12) and
f) drying (14) the washed, impregnated polymer substrate.

2. Process according to claim 1, characterized in that the oxidizing solution is an acid solution with a pH below 2.

3. Process according to any one of the preceding claims, characterized in that the monomer is aniline.

4. Process according to any one of the preceding claims, characterized in that the monomer is used in the form of a salt in aqueous solution.

5. Process according to any one of the preceding claims, characterized in that there is at least one substrate draining stage following the passage of said substrate into at least one of the monomer, oxidant and washing solutions.

6. Process according to any one of the preceding claims, characterized in that there is a draining stage after passing the substrate into each of the aniline, oxidant and washing solutions.

7. Process according to any one of the preceding claims, characterized in that the substrate is sprayed (13) with a clean acid washing solution containing the same acid as that of the washing solution of stage e, between stages e and f.

8. Process according to one of the preceding claims, characterized in that the substrate is sprayed (5) with a clean oxidizing solution of the same composition as that of the oxidizing solution of stage c, between stages c and d.

9. Process according to any one of the preceding claims, characterized in that each stage a to e lasts at the most 10 minutes.

10. Process according to any one of the preceding claims, characterized in that the substrate (2) is a cloth.

11. Process according to any one of the preceding claims, characterized in that the substrate is moved at a speed of 1 to 5 m/min.

12. Process according to an one of the preceding claims, characterized in that the oxidant has a concentration between 0.005 and 0.02N in the oxidizing solution.

13. Process according to any one of the preceding claims, characterized in that there is a continuous renewal (5) of the oxidizing solution of stage c.

14. Process according to any one of the preceding claims, characterized in that there is a continuous renewal (13) of the washing solution of stage e.

15. Process according to any one of the claims 2 to 4, characterized in that the acid of stages a, c and e is a hydrochloric acid.
